# EUROPÄISCHE PATENTSCHRIFT

(11) **EP 3 725 423 B1**
(45) Veröffentlichungstag und Bekanntmachung des Hinweises auf die Patenterteilung: **23.02.2022**
(21) Anmeldenummer: 20161210.8
(22) Anmeldetag: 05.03.2020
(51) Int. Cl.: B05C 17/02, D02G 3/24

(54) **WALZE FÜR FARBROLLER UND FARBROLLER**
PAINT ROLLER AND ROLLER FOR PAINT ROLLER
ROULEAU POUR ROULEAUX D'APPLICATION DE PEINTURE ET ROULEAUX D'APPLICATION DE PEINTURE

(30) Priorität: 05.04.2019 DE 102019109004
(43) Veröffentlichungstag der Anmeldung: 21.10.2020
(73) Patentinhaber: Good Projects Limited, Kowloon, Hong Kong (HK)
(72) Erfinder: CHAN, Kit-Ching, TSUEN WAN, N.T. HONG KONG (HK)
(74) Vertreter: Dr. Gassner & Partner mbB

(56) Entgegenhaltungen:
- JP-A- 2017 197 899
- US-A- 4 191 792
- "Complete Textile Glossary", GLOSSARY, CELANESE ACETATE, US , 1. Januar 2001 (2001-01-01), Seiten 1-210, XP008122244, Gefunden im Internet: URL:http://www.vectranfiber.com/pdf/vectra n_fiber_2.pdf [gefunden am 2020-09-11]

## Beschreibung

Die Erfindung betrifft eine Walze für einen Farbroller sowie einen Farbroller.

Eine solche Walze bzw. ein Farbroller sind beispielsweise aus der EP 1 705 270 A2 bekannt. Dabei umfasst die Walze einen Walzenkörper und einen an dessen Mantelfläche angebrachten Belag zum Aufnehmen und Übertragen von Farbe. Nach dem Stand der Technik ist es allgemein bekannt, dass der Belag aus einem Lammfell, einem Kunstfell, aus Velours, Schaumstoff oder dgl. hergestellt ist.

Das Dokument US 4 191 792 A offenbart eine Walze für einen Farbroller mit einem KDK-Garn.

Die bekannten Beläge haben den Nachteil, dass ein Verhältnis einer ersten Menge an im Belag aufgenommener Farbe und einer nachfolgend vom Belag auf einen zu beschichtenden Körper übertragenen zweiten Menge an Farbe nicht besonders hoch ist. D.h. beim Übertragen der Farbe auf den zu beschichtenden Körper verbleibt eine relativ große Menge an Farbe im Belag. Infolgedessen ist das Auftragen von Farbe mittels eines Farbrollers unter Verwendung herkömmlicher Beläge nicht besonders effektiv.

Aufgabe der Erfindung ist es, die Nachteile nach dem Stand der Technik zu beseitigen. Es sollen insbesondere eine Walze für einen Farbroller sowie ein Farbroller angegeben werden, mit denen ein Übertragen von im Belag aufgenommener Farbe mit verbesserter Effizienz möglich ist. Nach einem weiteren Ziel der Erfindung soll die Walze möglichst einfach und kostengünstig herstellbar sein.

Diese Aufgabe wird durch die Merkmale der Patenansprüche 1 und 5 gelöst.

Zweckmäßige Ausgestaltungen ergeben sich aus den Merkmalen der abhängigen Patentansprüche.

Nach Maßgabe der Erfindung wird vorgeschlagen, dass der Belag zumindest teilweise aus einem KDK-Garn gebildet ist. - Damit kann überraschenderweise die zweite Menge an übertragener Farbe im Verhältnis zur ersten Menge an im Belag aufgenommener Farbe erheblich erhöht werden. Mit der vorgeschlagenen Walze kann Farbe auf einen zu beschichtenden Gegenstand mit verbesserter Effizienz aufgetragen werden.

Unter dem Begriff "KDK-Garn" wird ein sogenanntes Knit De-Knit Garn verstanden. Es handelt sich dabei im Sinne der vorliegenden Erfindung um ein aus einem Polymer hergestelltes Garn mit einer Textur, welche aus aufeinanderfolgenden U-förmigen oder wellenförmigen Windungen bzw. Schlaufen gebildet ist. Ein KDK-Garn wird derzeit hergestellt, indem aus einem Garn zunächst mittels einer Stickmaschine ein Gestrick hergestellt wird. Das Gestrick kann beispielsweise mittels einer Rundstrickmaschine hergestellt werden. Anschließend wird die Textur des gestrickten Garns thermisch fixiert. Das kann beispielsweise durch eine Behandlung mittels Heißdampf erfolgen. Danach wird das Gestrick wieder aufgelöst. Das so gebildete KDK-Garn zeichnet sich dadurch aus, dass es eine Vielzahl aufeinanderfolgender U-förmiger oder wellenförmiger Windungen aufweist.

Nach einer vorteilhaften Ausgestaltung ist das KDK-Garn aus einem der folgenden Materialien hergestellt: Polyester, Nylon, Polyamid, Polypropylen. Die vorgenannten Materialien eignen sich besonders gut zur Herstellung von KDK-Garnen mit einer hohen Formstabilität. Eine hohe Formstabilität zeichnet sich dadurch aus, dass die aus den aufeinanderfolgenden U-förmigen Windungen gebildete Textur des KDK-Garns auch bei mechanischer Beanspruchung langandauernd erhalten bleibt. Abgesehen davon sind die vorgenannten Materialien im Wesentlichen resistent gegen Lösungsmittel, welche üblicherweise zum Verdünnen von Farben verwendet werden. Schließlich sind die vorgeschlagenen Materialien kostengünstig verfügbar.

Das KDK-Garn ist aus einer Vielzahl von Fasern gebildet, welche aus den vorgenannten Polymermaterialen hergestellt sein können. Insbesondere kann das KDK-Garn aus sogenannten Mikrofasern hergestellt werden. Es handelt sich dabei um Fasern mit einem mittleren Durchmesser im Bereich von 2 bis 10 µm, vorzugsweise 3 bis 9 µm, vorzugsweise 4 bis 6 µm. Derartige Mikrofasern sind vorzugsweise aus Polyester gebildet.

Nach Maßgabe der Erfindung weist das KDK-Garn ein Denier-Gewicht im Bereich von 200 bis 800, auf. Der Begriff "Denier-Gewicht" wird zur Bezeichnung des Gewichts von KDK-Garnen verwendet. Dabei gilt für das Denier-Gewicht (den) 1 den = 1 Gramm pro 9.000 Meter.

KDK-Garne mit den vorgeschlagenen Denier-Gewichten eigenen sich besonders gut - je nach Konsistenz und/oder Art der aufzutragen Farbe - zur Herstellung eines Belags für einen Farbroller.

Nach Maßgabe der Erfindung wird vorgeschlagen, dass das KDK-Garn 300 bis zu 800 U-förmige Windungen pro Meter aufweist. Der aus dem KDK-Garn gebildete Belag weist zweckmäßigerweise eine Dicke im Bereich von 3 bis 15 mm auf. Dabei kann das KDK-Garn zweckmäßigerweise in einer gewebten Schicht, einem Vlies oder dgl. gehalten sein, welche mit der Mantelfläche des Walzenkörpers verklebt oder verschweißt ist.

Nach einer weiteren vorteilhaften Ausgestaltung ist der Walzenkörper zum Aufstecken auf den Bügel ausgebildet. Indem der Walzenkörper zum Aufstecken auf den Bügel ausgebildet ist, lässt sich schnell und einfach eine verschlissene Walze gegen eine neue Walze austauschen.

Nach einem weiteren Aspekt der Erfindung wird die Aufgabe durch einen Farbroller gelöst, bei dem auf einem Bügel eine erfindungsgemäße Walze drehbar gehalten ist. Dabei kann die Walze dauerhaft auf dem Bügel fixiert sein. Sie kann aber auch auf den Bügel aufsteckbar sein.

Nachfolgend werden Ausführungsbeispiele der Erfindung anhand der Zeichnungen näher erläutert. Es zeigen:
- Fig. 1: eine schematische perspektivische Ansicht eines Farbrollers,
- Fig. 2: eine Schnittansicht gemäß der Schnittlinie A-A- in Fig. 1,
- Fig. 3: eine schematische Schnittansicht durch einen Abschnitt eines ersten Belags und,
- Fig. 4: eine schematische Schnittansicht durch einen Abschnitt eines zweiten Belags.

Fig. 1 zeigt schematisch einen Farbroller, bei dem auf einem geraden Abschnitt eines gebogenen Bügels 1 eine allgemein mit dem Bezugszeichen 2 bezeichnete Walze drehbar aufgenommen ist. Mit dem Bezugszeichen 3 ist ein am Bügel 1 vorgesehener Griff bezeichnet.

Wie insbesondere aus Fig. 2 ersichtlich ist, weist die Walze 2 einen, vorzugsweise aus Kunststoff hergestellten, Walzenkörper 4 auf, in dessen Zentrum eine Aufnahme 5 zum drehbaren Befestigen des Walzenkörpers 4 am geraden Abschnitt des Bügels 1 vorgesehen ist. Auf einer Mantelfläche 6 ist ein allgemein mit Bezugszeichen 7 bezeichneter Belag befestigt. Der Belag 7 weist KDK-Garn 8 auf, welches sich im Wesentlichen radial von der Mantelfläche 6 erstreckt. Der Belag weist zweckmäßigerweise eine Dicke D im Bereich von 3 bis 15 mm auf.

Die Fig. 3 und 4 zeigen schematisch Ausschnitte aus einem ersten und einem zweiten Belag. Bei dem in Fig. 3 gezeigten ersten Belag ist das KDK-Garn 8 in einer Trägerschicht 9 gehalten, welche aus einem Gewebe oder einem Vlies gebildet sein kann. Der erste Belag kann beispielsweise im Tuft-Verfahren hergestellt werden. Bei dem ersten Belag werden die sich von der Trägerschicht 9 erstreckenden Schlaufen geschnitten, so dass das KDK-Garn 8 freie Enden aufweist.

Bei dem in Fig. 4 gezeigten zweiten Belag sind die sich von der Trägerschicht 9 erstreckenden Schlaufen aus dem KDK-Garn 8 nicht geschnitten. Auch der zweite Belag kann im Tuft-Verfahren hergestellt sein.

Der Belag kann selbstverständlich auch auf andere Weise hergestellt werden. Beispielsweise ist es denkbar, den Belag, vorzugsweise ausschließlich, aus dem KDK-Garn, z. B. nach Art eines Schlauchs im Rundstrickverfahren herzustellen. Ferner ist es denkbar, nur einen Teil des Belags durch ein KDK-Garn zu bilden. Ein anderer Teil des Belags kann beispielsweise durch langgestreckte Fasern und/oder ein Garn ohne Textur gebildet sein. Es ist auch denkbar, das KDK-Garn 8 unmittelbar, d.h. ohne das Vorsehen einer Trägerschicht 9, auf der Mantelfläche 6 zu fixieren. Die Fixierung kann mittels Kleben oder Schweißen erfolgen.

Die folgende Tabelle gibt das Ergebnis von Vergleichsversuchen wider. Es sind jeweils Farbroller mit Walzenkörpern identischer Geometrie verwenden worden. Die Walzenkörper sind mit unterschiedlichen Belägen versehen gewesen. Es wurden aus KDK-Garnen gebildete Beläge mit Belägen verglichen, welche aus herkömmlichen Garnen gebildet waren.

| Walze | Belag | Gewicht [g] ohne Farbe | Gewicht [g] mit Farbe | Gewicht [g] nach Farbübertrag | Gewicht [g] der übertragenen Farbe |
|---|---|---|---|---|---|
| black cap 2 | KDK-Garn | 437,63 | 608,00 | 485,45 | 122,55 |
| black cap | KDK-Garn | 437,38 | 599,42 | 486,54 | 112,88 |
| white cap | KDK-Garn | 437,40 | 593,03 | 490,40 | 102,63 |
| beige cap | KDK-Garn | 435,33 | 575,00 | 477,15 | 97,85 |
| red cap | KDK-Garn | 436,90 | 565,75 | 486,99 | 78,76 |
| green cap | KDK-Garn | 435,10 | 555,59 | 481,12 | 74,47 |
| spandauer | herkömmliches Garn | 422,45 | 572,70 | 500,58 | 72,12 |
| hindu | herkömmliches Garn | 423,61 | 533,72 | 468,42 | 65,30 |
| ritmo 22 | herkömmliches Garn | 448,47 | 544,37 | 510,36 | 34,01 |

Wie aus der obigen Tabelle ersichtlich ist, zeigen sämtliche Beläge, welche unter Verwendung von KDK-Garn hergestellt worden sind, ein höheres Gewicht an übertragener Farbe. Im Vergleich zu herkömmlichen Walzen konnte das Gewicht an übertragener Farbe bis zum 4-Fachen gesteigert werden.

### Bezugszeichenliste

- 1: Bügel
- 2: Walze
- 3: Griff
- 4: Walzenkörper
- 5: Aufnahme
- 6: Mantelfläche
- 7: Belag
- 8: KDK-Garn
- 9: Trägerschicht
- D: Dicke

## Patentansprüche

1. Walze (2) für Farbroller, umfassend einen an einem Bügel (1) anbringbaren Walzenkörper (4), an dessen Mantelfläche (6) ein Belag (7) zum Aufnehmen und Übertragen von Farbe angebracht ist, wobei der Belag (7) zumindest teilweise aus einem KDK-Garn (8) gebildet ist, **dadurch gekennzeichnet, dass** das KDK-Garn (8) ein Denier-Gewicht im Bereich von 200 bis 800 und 300 bis 800 U-förmige oder wellenförmige Windungen pro Meter aufweist.

2. Walze (2) nach Anspruch 1, wobei das KDK-Garn (8) aus einem der folgenden Materialien hergestellt ist: Polyester, Nylon, Polyamid, Polypropylen.

3. Walze (2) nach einem der vorhergehenden Ansprüche, wobei der Belag (7) eine Dicke (D) im Bereich von 3 bis 15 mm aufweist.

4. Walze (2) nach einem der vorhergehenden Ansprüche, wobei der Walzenkörper (4) zum Aufstecken auf den Bügel (1) ausgebildet ist.

5. Farbroller, bei dem auf einem Bügel (1) eine Walze (2) nach einem der vorhergehenden Ansprüche drehbar gehalten ist.

## Claims

1. Roller (2) for paint rollers, comprising a roller body (4) which can be attached to a bracket (1) and to the circumferential surface (6) of which a covering (7) for receiving and transferring paint is attached, the covering (7) being formed at least partially from a KDK yarn (8), **characterized in that** the KDK yarn (8) has a denier weight in the range from 200 to 800 and 300 to 800 U-shaped or waveshaped turns per meter.

2. Roller (2) according to claim 1, wherein the KDK yarn (8) is made of one of the following materials: polyester, nylon, polyamide, polypropylene.

3. Roller (2) according to any one of the preceding claims, wherein the covering (7) has a thickness (D) ranging from 3 to 15 mm.

4. Roller (2) according to any one of the preceding claims, wherein the roller body (4) is designed to be fitted onto the bracket (1).

5. Paint roller, wherein a roller (2) according to any one of the preceding claims is rotatably supported on a bracket (1).

## Revendications

1. Rouleau (2) pour rouleau à peinture, comprenant un corps de rouleau (4) pouvant être monté sur un manche (1), sur la surface latérale (6) duquel est appliqué un revêtement (7) pour recevoir et transférer de la peinture, le revêtement (7) étant au moins partiellement formé d'un fil KDK (8), **caractérisé en ce que** le fil KDK (8) présente un poids denier compris dans la plage de 200 à 800 et 300 à 800 spires en forme de U ou ondulées par mètre.

2. Rouleau (2) selon la revendication 1, en ce que le fil KDK (8) est fabriqué à partir de l'une des matières suivantes : polyester, nylon, polyamide, polypropylène.

3. Rouleau (2) selon l'une des revendications précédentes, en ce que le revêtement (7) a une épaisseur (D) dans une plage comprise entre 3 et 15 mm.

4. Rouleau (2) selon l'une des revendications précédentes, en ce que le corps de rouleau (4) est conçu pour être emmanché sur le manche (1).

5. Rouleau à peinture, dans lequel un rouleau (2) est maintenu en rotation sur un manche (1) selon l'une des revendications précédentes.
